# EUROPÄISCHE PATENTSCHRIFT

(11) **EP 2 303 511 B1**
(45) Veröffentlichungstag und Bekanntmachung des Hinweises auf die Patenterteilung: **01.02.2012**
(21) Anmeldenummer: 09742140.8
(22) Anmeldetag: 07.05.2009
(51) Int. Cl.: B24C 3/32, B24C 11/00, B24C 1/06

(54) **VERFAHREN ZUR BEHANDLUNG EINER OBERFLÄCHE EINES FASERVERBUNDWERKSTOFFES**
METHOD FOR TREATING A SURFACE OF A FIBER COMPOSITE MATERIAL
PROCÉDÉ DE TRAITEMENT D'UNE SURFACE D'UN MATÉRIAU RENFORCÉ PAR DES FIBRES

(30) Priorität: 07.05.2008 DE 102008022649
(43) Veröffentlichungstag der Anmeldung: 06.04.2011
(73) Patentinhaber: Airbus Operations GmbH, 21129 Hamburg (DE)
(72) Erfinder: BARLAG, Carsten, 26441 Jever (DE); STOEVEN, Timo, 28201 Bremen (DE)
(74) Vertreter: Isarpatent
(86) Internationale Anmeldenummer: PCT/EP2009/055569
(87) Internationale Veröffentlichungsnummer: WO 2009/135922

(56) Entgegenhaltungen:
- AU-B2- 539 670
- DE-A1- 10 302 594
- US-A- 3 908 314
- US-A- 4 731 125
- US-A- 5 261 191

## Beschreibung

Die Erfindung betrifft ein Verfahren zur Behandlung einer Oberfläche eines Faserverbundwerkstoffes, insbesondere eines kohlenstofffaserverstärkten Kunststoffes (CFK).

Im Flugzeugbau werden zunehmend Faserverbundwerkstoffe eingesetzt. Faserverbundwerkstoffe sind werkstoffe, die durch eingelagerte Fasern verstärkt sind. Am Häufigsten werden glasfaserverstärkte Kunststoffe (GFK), kohlenstofffaserverstärkte Kunststoffe (CFK) und aramidfaserverstärkte Kunststoffe (AFK) eingesetzt.

Zum Ankleben von Bauelementen an kohlenstofffaserverstärkte Kunststoffe ist es notwendig die Oberfläche derartiger Faserverbundwerkstoffe zu behandeln. Beispielsweise müssen Klebeflächen der Ober- und Unterschale an Tragflächen sorgfältig vorbehandelt werden, bevor sie zu einem fertigen Flügel verklebt werden.

Die im Flugbetrieb extrem belasteten Flugzeugteile dürfen nicht versagen. Klebestellen, die eine geringere Festigkeit aufweisen als der Grundstoff, können eine Ursache für die Schwächung eines Strukturteiles bilden.

Zur Vermeidung solcher Schwachstellen werden die für die Weiterverarbeitung durch Kleben vorgesehenen Oberflächen herkömmlicherweise zunächst geschliffen. Beim Schleifen laminierter rauer Oberflächen besteht die Gefahr, dass die festigkeitsbestimmenden Fasern durch den Schleifprozess beschädigt werden.

Fig. 1A, 1B zeigen schematisch eine Oberflächenbehandlung eines Faserverbundwerkstoffes bei dem der Faserverbundwerkstoff in herkömmlicher Weise geschliffen wird.

Wie in Fig. 1A dargestellt, sind in einem Kunststoff K des Faserverbundwerkstoffes Fasern F1, F2 eingebettet, um dem Werkstoff eine höhere Festigkeit zu verleihen. Die Fasern F des Verbundwerkstoffes weisen eine relativ hohe Härte auf und sind relativ spröde. Wie man in Fig. 1 erkennen kann, weisen die Fasern F, die in dem Kunststoff K des Verbundwerkstoffes eingebettet sind, eine gewisse Welligkeit auf. Wie in den Fig. 1A, 1B dargestellt, können beim Abschleifen der Oberfläche des Verbundwerkstoffes einige der darin eingebetteten Fasern, beispielsweise die in den Fig. 1A, 1B dargestellte Faser F1, durchtrennt werden. Bei einer Durchtrennung von einer oder mehreren Fasern wird die Festigkeit des Verbundwerkstoffes vermindert.

Beim Schleifen der Oberfläche eines Faserverbundwerkstoffes besteht somit die Gefahr, dass die festigkeitsbestimmenden Fasern durch den Schleifprozess beschädigt bzw. durchtrennt werden. Dies kann anhand einer Messung des Oberflächenwiderstandes festgestellt werden, da die Fasern in der Regel elektrisch leitfähig sind.

Es wurde daher in der DE 103 025 94 A1 ein Verfahren zur Vorbereitung von Oberflächen aus kohlenstofffaserverstärkten Kunstoffen für die Weiterverarbeitung von tragenden Strukturteilen vorgeschlagen, bei der die Behandlung der Oberfläche des kohlenstofffaserverstärkten Kunststoffes mit einem Strahlmittel erfolgt, das scharfkantiges Korundkorn verwendet.

Dieses Verfahren nach dem Stand der Technik hat allerdings den Nachteil, dass die Korundkörner bei der Oberflächenbehandlung des Verbundwerkstoffes nicht nur den Kunststoff abtragen, sondern auch die dabei freigelegten spröden Fasern angreifen. Es kann daher auch bei diesem, herkömmlichen Verfahren nach dem Stand der Technik zu einer Durchtrennung von Fasern des Verbundwerkstoffes kommen.

Dokument US5261191 zeigt ein Verfahren zur Behandlung einer Oberfläche eines Faserverbundwerkstoffes, der Fasern mit einer bestimmten Härte enthält, wobei die Oberfläche des Faserverbundwerkstoffes mit einem Abtragungsmittel abrasiv abgetragen wird, dessen Härte größer ist als die Härte des Kunststoffes, in dem die Fasern eingebettet sind.

Es ist daher eine Aufgabe der vorliegenden Erfindung ein Verfahren und eine Vorrichtung zur Behandlung einer Oberfläche eines Faserverbundwerkstoffes zu schaffen, bei der die Festigkeit des Faserverbundwerkstoffes nicht beeinträchtig wird und dennoch die Fasern zur Bildung des Verbunds freigelegt werden.

Diese Aufgabe wird erfindungsgemäß durch ein Verfahren mit den im Patentanspruch 1 angegebenen Merkmalen gelöst.

Die Erfindung schafft ein Verfahren zur Behandlung einer Oberfläche eines Faserverbundwerkstoffes, der Fasern mit einer bestimmten Härte enthält,
wobei die Oberfläche des Faserverbundwerkstoffes mit einem Abtragungsmittel abrasiv abgetragen wird, dessen Härte geringer ist als die Härte der in dem Faserverbundwerkstoff enthaltenen Fasern und dessen Härte größer ist als die Härte eines Kunststoffes, in dem die Fasern des Faserverbundwerkstoffes eingebettet sind, und wobei in dem Faserverbundwerkstoff enthaltene Fasern freigelegt werden, ohne diese zu beschädigen.

Bei einer Ausführungsform des erfindungsgemäßen Verfahrens wird das Abtragungsmittel mittel eines gasförmigen Fluids auf die Oberfläche des Faserverbundwerkstoffes aufgestrahlt.

Bei einer Ausführungsform des erfindungsgemäßen Verfahrens wird das Abtragungsmittel mittels eines flüssigen Fluids auf die Oberfläche des Faserverbundwerkstoffes aufgestrahlt.

Bei einer möglichen Ausführungsform des erfindungsgemäßen Verfahrens wird das gasförmige Fluid durch Luft gebildet.

Bei einer möglichen Ausführungsform des erfindungsgemäßen Verfahrens wird das flüssige Fluid durch Wasser gebildet.

Bei einer weiteren Ausführungsform des erfindungsgemäßen Verfahrens wird das Abtragungsmittel auf die Oberfläche des Faserverbundwerkstoffes geschleudert.

Bei einer möglichen Ausführungsform des erfindungsgemäßen Verfahrens wird das Abtragungsmittel durch Harnstoffharz gebildet.

Bei einer möglichen Ausführungsform des erfindungsgemäßen Verfahrens beträgt die Härte des Abtragungsmittel 3 bis 4 Mohs.

Bei dem erfindungsgemäßen Verfahren wird die Oberfläche des Faserverbundwerkstoffes vorzugsweise zum Verkleben vorbereitet.

Bei einer möglichen Ausführungsform des erfindungsgemäßen Verfahrens weisen die Körner des Abtragungsmittels eine Korngröße von 0,10 bis 1,80 mm auf.

Bei einer möglichen bevorzugten Ausführungsform des erfindungsgemäßen Verfahrens weisen die Körner des Abtragungsmittels eine Korngröße von 0,10 bis 0,50 mm auf.

Bei einer möglichen Ausführungsform des erfindungsgemäßen Verfahrens ist der Faserverbundwerkstoff ein kohlenstofffaserverstärkter Kunststoff.

Bei einer möglichen Ausführungsform des erfindungsgemäßen Verfahrens ist der Faserverbundwerkstoff ein glasfaserverstärkter Kunststoff.

Bei einer Ausführungsform des erfindungsgemäßen Verfahrens wird die behandelte Oberfläche zum Entfernen des eingesetzten Abtragungsmittels mit Druckluft abgeblasen.

Bei einer Ausführungsform des erfindungsgemäßen Verfahrens wird auf die behandelte Oberfläche des Faserverbundwerkstoffes ein Klebstoff aufgebracht und anschließend ein Bauteil angepresst.

Bei einer möglichen Ausführungsform des Abtragungsmittels weist das Abtragungsmittel Harnstoffharz auf.

Bei einer möglichen Ausführungsform des Abtragungsmittels besteht das Abtragungsmittel aus Körnern deren Kornformen scharfkantig und unregelmäßig sind.

Bei einer möglichen Ausführungsform des Abtragungsmittels weisen die Körner des Abtragungsmittels eine Korngröße von 0,10 bis 1,80 mm auf.

Bei einer Ausführungsform des Abtragungsmittels weisen die Körner des Abtragungsmittels eine Korngröße von 0,10 bis 0,50 mm auf.

Bei einer möglichen Ausführungsform des Abtragungsmittels weist das Abtragungsmittel eine Härte zwischen 3 und 4 Mohs auf.

Bei einer Ausführungsform der Vorrichtung zur durchfûhrunge des erfindungsgemäßen Verfahrens wird das Abtragungsmittel durch eine Strahleinrichtung auf die Oberfläche des Faserverbundwerkstoffes mittels eines gasförmigen oder flüssigen Fluides unter Druck aufgestrahlt.

Bei einer alternativen Ausführungsform der Vorrichtung wird das Abtragungsmittel durch eine Schleudereinrichtung auf die Oberfläche des Faserverbundwerkstoffes geschleudert.

Die Vorrichtung trägt das Abtragungsmittel eine Oberflächenschicht des Faserverbundwerkstoffes bis zu einer einstellbaren Tiefe abrasiv ab ohne in dem Faserverbundwerkstoff enthaltene Fasern zu beschädigen.

Im Weiteren werden Ausführungsformen des erfindungsgemäßen Verfahrens zur Behandlung einer Oberfläche eines Faserverbundwerkstoffes unter Bezugnahme auf die beigefügten Figuren beschrieben.

Es zeigen:
- Fig. 1A, 1B: Schnittansichten durch einen Faserverbundwerkstoff zur Darstellung eines herkömmlichen Schleifvorgangs nach dem Stand der Technik zur Oberflächenbehandlung des Faserverbundwerkstoffes;
- Fig. 2A, 2B: Schnittansichten durch einen Faserverbundwerkstoff zur Erläuterung des erfindungsgemäßen Verfahrens;
- Fig. 3: ein Diagramm zur Erläuterung des erfindungsgemäßen Verfahrens;
- Fig. 4: ein Ablaufdiagramm zur Darstellung wesentlicher Verfahrensschritte zum Ankleben eines Bauteils an einen Faserverbundwerkstoff.

Wie man aus Fig. 2A erkennen an, besteht ein mit dem erfindungsgemäßen Verfahren zu behandelnder Faserverbundwerkstoff 1 aus einem Kunststoff 2 in dem Fasern 3-1, 3-2 eingebettet sind. Die Fasern 3-1, 3-2 sind hochfeste Fasern, die dem Verbundwerkstoff Festigkeit verleihen. Bei den Fasern 3-1, 3-2 kann es sich beispielsweise um Kohlestofffasern handeln, wobei die Fasern beispielsweise in Harz imprägniert sind. Bei dem Kunststoff 2 beziehungsweise dem Harz kann es sich beispielsweise um einen Duromer handeln. Bei einem Faserverbundwerkstoff mit Kunststoffmatrix werden die Fasern mit dem Harz imprägniert. Entweder geschieht dies lagenweise, das heißt abwechselnd Harz- und Fasermatte, zu einem laminierten Verbund oder durch zugeschnittene Vorimprägnate, die bei erhöhter Temperatur und erhöhtem Druck in Formen zu Bauteilen aushärten. Aufgrund unterschiedlicher Orientierung der Fasern 3-i können die Eigenschaften des Faserverbundwerkstoffes 1 variieren. Bei dem in Fig. 2A dargestellten Faserverbundwerkstoff 1 kann es sich auch um einen glasfaserverstärkten Kunststoff GFK, oder um einen aramidfaserverstärkten Kunststoff AFK handeln. Der Kunststoff 2 in dem die Fasern 3-i eingebettet sind weist eine bestimmte Härte H_{K} auf. Die in dem Kunststoff 2 eingebetteten Fasern 3-i weisen ebenfalls eine vorgegebene Härte H_{F} auf.

Bei dem erfindungsgemäßen Verfahren, wie es in Fig. 2A schematisch dargestellt ist, wird auf eine Oberfläche 4 des Faserverbundwerkstoffes 1 ein Abtragungsmittel 5 aufgestrahlt oder geschleudert. Dieses Abtragungsmittel 5 enthält eine Vielzahl von Körnern 5-1 bis 5-5. Durch das Auftreffen der Körner 5-i auf die Oberfläche 4 des Faserverbundwerkstoffes 1 wird die Oberfläche 4 abrasiv abgetragen, da das Abtragungsmittel 5 beziehungsweise die Körner 5-i des Abtragungsmittels 5 eine Härte H_{A} aufweisen, die größer ist als die Härte H_{K} des Kunststoffes 2 in dem die Fasern 3-i des Faserverbundwerkstoffes 1 eingebettet sind. Wie in den Fig. 2A, 2B dargestellt, wird ausgehend von der ursprünglichen Oberfläche 4 des Faserverbundwerkstoffes 1 bishin zu der Oberfläche 4' der Faserverbundwerkstoff 1 durch das Abtragungsmittel 5 abrasiv abgetragen. Sobald Körner des Abtragungsmittels 5 auf eine Faser 3-i treffen, die in dem Kunststoff 2 eingebettet ist, prallen sie an der Faser 3-i ab, wie in Fig. 2B dargestellt. Wie man aus Fig. 2B erkennen kann, trifft beispielsweise das Korn 5-3 des Abtragungsmittels 5 auf eine freigelegte in dem Kunststoff 2 eingebettete Faser 3-1.

Bei dem erfindungsgemäßen Verfahren wird ein Abtragungsmittel 5 eingesetzt, dessen Härte H_{A} geringer ist als die Härte H_{F} der in dem Faserverbundwerkstoff 1 enthaltenen Fasern 3-i. Gleichzeitig weist das Abtragungsmittel 5 eine Härte H_{A} auf, die größer ist als die Härte H_{K} des Kunststoffes 2, in dem die Fasern 3-i des Faserverbundwerkstoffes 1 eingebettet sind. Dies wird in dem Diagram gemäß Fig. 3 verdeutlicht. Die Härte H_{A} des Abtragungsmittels 5 liegt in einem Bereich zwischen der Härte H_{K} der Kunststoffmatrix und der Härte H_{F} der Fasern 3: ${H}_{K} < {H}_{A} < {H}_{F}$

Bei einer Ausführungsform liegt die Härte H_{A} des Abtragungsmittels 5 in einem Bereich zwischen 3 bis 4 Mohs.

Nach dem Abtragen einer bestimmten Menge des Faserverbundwerkstoffes 1 an dessen Oberfläche, beispielsweise einer Schicht von mehreren Mikrometern, ist die gebildete Oberfläche 4' des Faserverbundwerkstoffes 1 bereit für weitere Fertigungsschritte, beispielsweise das Aufkleben eines Bauteils.

Fig. 4 zeigt Fertigungsschritte, die das erfindungsgemäße Verfahren zur Behandlung einer Oberfläche eines Faserverbundwerkstoffes 1 einsetzen.

Zunächst wird in einem Schritt S1 die ursprüngliche Oberfläche 4 des Faserverbundwerkstoffes 1 abrasiv mit einem Abtragungsmittel 5 abgetragen dessen Härte H_{A} geringer ist als die Härte H_{F} der in dem Faserverbundwerkstoff 1 enthaltenen Fasern 3 und dessen Härte H_{A} größer ist als die Härte H_{K} eines Kunststoffes 2 in dem die Fasern 3 des Verbundwerkstoffes 1 eingebettet sind. Die Fasern 3 sind dabei beispielsweise Kohlestofffasern.

Alternativ kann es sich bei den Fasern 3 auch um Glasfasern einer bestimmten Härte handeln. Es ist auch möglich, dass es sich bei den Fasern um Aramidfasern einer bestimmten Härte handelt. Die Härte H_{A} des verwendeten Abtragungsmittels 5 wird somit in Abhängigkeit von der vorbestimmten Härte H_{F} der in dem Kunststoff 2 eingebetteten Fasern 3 selektiert. Darüberhinaus wird die Härte H_{A} des Abtragungsmittels 5 in Abhängigkeit von der vorgegebenen Härte H_{K} des Kunststoffes 2 selektiert.

Bei einer möglichen Ausführungsform ist die Tiefe beziehungsweise der Umfang der Abtragung A, wie in Fig. 2B dargestellt, einstellbar. Sobald die abrasive Abtragung im Schritt S1 beendet ist, wird in einem Schritt S2 die behandelte Oberfläche 4' des Faserverbundwerkstoffes 1 zum Entfernen des Abtragungsmittels mit Druckluft abgeblasen. In einem weiteren Schritt S3 wird z. B. Klebstoff auf die von dem Abtragungsmittel befreite Oberfläche 4' des Faserverbundwerkstoffes 1 aufgebracht.

In einem weiteren Schritt S4 wird ein aufzuklebendes Bauteil auf die mit Klebstoff beschichtete behandelte Oberfläche 4' gepresst, wobei dies unter erhöhter Temperatur erfolgen kann.

Bei einer möglichen Ausführungsform des erfindungsgemäßen Verfahrens wird das Abtragungsmittel 5 durch Harnstoffharz gebildet, wobei die Körner 5-i des Abtragungsmittels 5 eine Korngröße in einem Bereich von 0,10 bis 1.80 mm, vorzugsweise in einem Bereich von 0,10 bis 0,50 mm, liegen.

Das Abtragungsmittel 5 kann im Schritt S1 mittels eines gasförmigen Fluids auf die Oberfläche 4 des Faserverbundwerkstoffes 1 aufgestrahlt werden. Bei diesem gasförmigen Fluid handelt es sich beispielsweise um Luft.

Alternativ kann das Abtragungsmittel 5 mittels eines flüssigen Fluids auf die Oberfläche 4 des Faserverbundwerkstoffes 1 aufgestrahlt werden. Bei diesem Fluid kann es sich beispielsweise um Wasser handeln.

Bei einer weiteren Ausführungsvariante wird das Abtragungsmittel 5 auf die Oberfläche des Faserverbundwerkstoffes 1 durch eine Schleudereinrichtung aufgeschleudert.

Das in Fig. 4 dargestellt Verfahren kann durch eine Fertigungsvorrichtung ausgeführt werden, die eine Vorrichtung zur Behandlung einer Oberfläche eines Faserverbundwerkstoffes 1 aufweist. Diese Vorrichtung zur Behandlung einer Oberfläche 4 eines Faserverbundwerkstoffes weist eine Einheit auf, die auf die Oberfläche 4 des Faserverbundwerkstoffes 1 ein Abtragungsmittel 5 richtet bzw. strahlt dessen Härte H_{A} geringer ist als die Härte H_{F} der in dem Faserverbundwerkstoff 1 enthaltenen Fasern 3 und dessen Härte H_{A} größer ist als die Härte H_{K} eines Kunststoffes 2 in dem die Fasern 3 des Faserverbundwerkstoffes 1 eingebettet ist.

Das Abtragungsmittel 5 befindet sich dabei bei einer möglichen Ausführungsform in einem Speicher bzw. Behälter der Oberflächen-Behandlungsvorrichtung.

Bei einer Variante der Oberflächen-Behandlungsvorrichtung enthält diese eine Strahleinrichtung, welche das Abtragungsmittel 5 auf die Oberfläche 4 des Faserverbundwerkstoffes 1 mittels eines Fluids unter Druck aufstrahlt. Der Druck ist dabei vorzugsweise einstellbar. Bei dem Fluid kann es sich um ein gasförmiges oder flüssiges Fluid handeln, das sich in einem Behälter der Oberflächen-Behandlungsvorrichtung befindet.

Bei einer alternativen Ausführungsform weist die Behandlungsvorrichtung eine Schleudereinrichtung auf, die das Abtragungsmittel 5 auf die Oberfläche 4 des Faserverbundwerkstoffes 1 schleudert.

Die Oberflächenbehandlungsvorrichtung trägt eine degradierte Oberflächenschicht des Faserverbundwerkstoffes 1 bis zu einer einstellbaren Tiefe abrasiv ab ohne die in dem Faserverbundwerkstoff 1 enthaltenen Fasern 3 zu beschädigen, da die Härte H_{A} des verwendeten Abtragungsmittels 5 geringer ist als die Härte H_{F} der in dem Faserverbundwerkstoff 1 eingebetteten Fasern 3.

## Patentansprüche

1. Verfahren zur Behandlung einer Oberfläche eines Faserverbundwerkstoffes (1), der Fasern (3) mit einer bestimmten Härte (H_{F}) enthält,
wobei die Oberfläche (4) des Faserverbundwerkstoffes (1) mit einem Abtragungsmittel (5) abrasiv abgetragen wird, dessen Härte (H_{A}) geringer ist als die Härte (H_{F}) der in dem Faserverbundwerkstoff (1) enthaltenen Fasern (3) und dessen Härte (H_{A}) größer ist als die Härte (H_{K}) eines Kunststoffes (2) in dem die Fasern (3) des Faserverbundwerkstoffes (1) eingebettet sind, und wobei in dem Faserverbundwerkstoff (1) enthaltene Fasern (3) freigelegt werden ohne diese zu beschädigen.

2. Verfahren nach Anspruch 1,
wobei das Abtragungsmittel (5) mittels eines gasförmigen oder flüssigen Fluids auf die Oberfläche (4) des Faserverbundwerkstoffes (1) aufgestrahlt wird.

3. Verfahren nach Anspruch 2,
wobei das Fluid durch Luft oder durch Wasser gebildet wird.

4. Verfahren nach Anspruch 1,
wobei das Abtragungsmittel (5) auf die Oberfläche (4) des Faserverbundwerkstoffes (1) geschleudert wird.

5. Verfahren nach einem der vorangehenden Ansprüche 1 bis 4,
wobei das Abtragungsmittel (5) durch Harnstoffharz gebildet wird.

6. Verfahren nach einem der vorangehenden Ansprüche 1 bis 5,
wobei die Härte (H_{A}) des Abtragungsmittels (5) drei bis vier Mohs beträgt.

7. Verfahren nach einem der vorangehenden Ansprüche 1 bis 6,
wobei die Oberfläche (4) des Faserverbundwerkstoffes (1) zum Verkleben oder Lackieren vorbereitet wird.

8. Verfahren nach einem der vorangehenden Ansprüche 1 bis 7,
wobei Körner (5-i) des Abtragungsmittels (5) eine Korngröße von 0,10 bis 1,80 mm aufweisen.

9. Verfahren nach Anspruch 8,
wobei die Körner (5-i) des Abtragungsmittels (5) eine Korngröße von 0,10 bis 0,50 mm aufweisen.

10. Verfahren nach einem der vorangehenden Ansprüche 1 bis 9,
wobei der Faserverbundwerkstoff (1) ein kohlestofffaserverstärkter Kunststoff (CFK) ist oder ein glasfaserverstärkter Kunststoff ist.

11. Verfahren nach einem der vorangehenden Ansprüche 1 bis 10,
wobei die behandelte Oberfläche (4') des Faserverbundwerkstoffes (1) zum Entfernen des Abtragungsmittels (5) mit Druckluft (S2) abgeblasen wird.

12. Verfahren nach Anspruch 11,
wobei auf die behandelte Oberfläche (4') des Faserverbundwerkstoffes (1) ein Klebstoff aufgebracht (S3) und ein Bauteil auf die behandelte Oberfläche gepresst (S4) wird.

## Claims

1. A method for treating a surface of a fibre composite (1), which contains fibres (3) of a specific hardness (H_{F}), wherein the surface (4) of the fibre composite (1) is abrasively removed using an abrasion medium (5), whose hardness (H_{A}) is lower than the hardness (H_{F}) of the fibres (3) contained in the fibre composite (1) and whose hardness (H_{A}) is greater than the hardness (H_{K}) of a plastics material (2) in which the fibres (3) of the fibre composite (1) are embedded, and wherein fibres (3) contained in the fibre composite (1) are exposed without being damaged.

2. A method according to claim 1, wherein the abrasion medium (5) is propelled onto the surface (4) of the fibre composite (1) by means of a gaseous or liquid fluid.

3. A method according to claim 2, wherein the fluid takes the form of air or of water.

4. A method according to claim 1, wherein the abrasion medium (5) is propelled centrifugally onto the surface (4) of the fibre composite (1).

5. A method according to any one of preceding claims 1 to 4, wherein the abrasion medium (5) takes the form of urea resin.

6. A method according to any one of preceding claims 1 to 5, wherein the hardness (H_{A}) of the abrasion medium (5) is three to four on the Mohs hardness scale.

7. A method according to any one of preceding claims 1 to 6, wherein the surface (4) of the fibre composite (1) is prepared for adhesive bonding or coating.

8. A method according to any one of preceding claims 1 to 7, wherein grains (5-i) of the abrasion medium (5) exhibit a grain size of 0.10 to 1.80 mm.

9. A method according to claim 8, wherein the grains (5-i) of the abrasion medium (5) exhibit a grain size of 0.10 to 0.50 mm.

10. A method according to any one of preceding claims 1 to 9, wherein the fibre composite (1) is a carbon fibre-reinforced plastics material (CFRP) or a glass fibre-reinforced plastics material.

11. A method according to any one of preceding claims 1 to 10, wherein the treated surface (4') of the fibre composite (1) is blasted with compressed air (S2) to remove the abrasion medium (5).

12. A method according to claim 11, wherein an adhesive is applied to the treated surface (4') of the fibre composite (1) (S3) and a component is pressed onto the treated surface (S4).

## Revendications

1. Procédé de traitement d'une surface d'un matériau renforcé par des fibres (1), qui contient des fibres (3) dotées d'une dureté déterminée (H_{F}), la surface (4) du matériau renforcé par des fibres (1) étant soumise à un processus d'enlèvement de matière par abrasion au moyen d'un agent d'enlèvement de matière (5) dont la dureté (H_{A}) est inférieure à la dureté (H_{F}) des fibres (3) contenues dans le matériau renforcé par des fibres (1) et dont la dureté (H_{A}) est supérieure à la dureté (H_{K}) d'un plastique (2) dans lequel les fibres (3) dudit matériau renforcé par des fibres (1) sont insérées, et des fibres (3) contenues dans le matériau renforcé par des fibres (1) étant mises à nu sans endommager ces derniers.

2. Procédé selon la revendication 1, l'agent d'enlèvement de matière (5) d'un fluide sous forme gazeuse ou liquide étant appliqué sur la surface (4) du matériau renforcé par des fibres (1).

3. Procédé selon la revendication 2, le fluide étant formé par de l'air ou de l'eau.

4. Procédé selon la revendication 1, l'agent d'enlèvement de matière (5) étant projeté sur la surface (4) du matériau renforcé par des fibres (1).

5. Procédé selon l'une des revendications précédentes 1 à 4, l'agent d'enlèvement de matière (5) étant formé par une résine d'urée.

6. Procédé selon l'une des revendications précédentes 1 à 5, la dureté (H_{A}) de l'agent d'enlèvement de matière (5) étant de trois à quatre sur l'échelle de Mohs.

7. Procédé selon l'une des revendications précédentes 1 à 6, la surface (4) dudit matériau renforcé par des fibres (1) étant préparée pour être encollée ou laquée,

8. Procédé selon l'une des revendications précédentes 1 à 7, des grains (5-i) de l'agent d'enlèvement de matière (5) présentant une taille de grain de 0,10 à 1,80 mm.

9. Procédé selon la revendication 8, les grains (5-i) de l'agent d'enlèvement de matière (5) présentant une taille de grain de 0,10 à 0,50 mm.

10. Procédé selon l'une des revendications précédentes 1 à 9, le matériau renforcé par des fibres (1) étant un matériau en plastique renforcé par de la fibre de carbone (CFRP) ou un matériau en plastique renforcé par de la fibre de verre.

11. Procédé selon l'une des revendications précédentes 1 à 10, la surface traitée (4') du matériau renforcé par des fibres (1) est soufflée à l'air comprimé (S2) pour retirer l'agent d'enlèvement de matière (5).

12. Procédé selon la revendication 11, de la colle étant appliquée (S3)sur la surface traitée (4') du matériau renforcé par des fibres (1) et un élément étant pressé (S4) sur la surface traitée.
